# EUROPÄISCHE PATENTSCHRIFT

(11) **EP 1 997 924 B1**
(45) Veröffentlichungstag und Bekanntmachung des Hinweises auf die Patenterteilung: **23.12.2009**
(21) Anmeldenummer: 07405150.9
(22) Anmeldetag: 24.05.2007
(51) Int. Cl.: C22C 21/04

(54) **Warmfeste Aluminiumlegierung**
High-temperature aluminium alloy
Alliage d'aluminium résistant à la chaleur

(43) Veröffentlichungstag der Anmeldung: 03.12.2008
(73) Patentinhaber: ALUMINIUM RHEINFELDEN GmbH, 79618 Rheinfelden (DE)
(72) Erfinder: Dragulin, Dan, 79618 Rheinfelden (DE); Franke, Rüdiger, 79539 Lörrach (DE)
(74) Vertreter: Wiedmer, Edwin

(56) Entgegenhaltungen:
- DE-A1- 10 333 103
- FR-A1- 2 859 484
- US-A1- 2005 163 647
- FEIKUS F J: "OPTIMIERUNG VON ALUMINIUM-SILICIUM-GUSSLEGIERUNGEN FUER ZYLINDERKOEPFE OPTIMIZATION OF ALUMINUM-SILICON-CAST ALLOYS FOR CYLINDER HEADS" GIESSEREIPRAXIS, FACHVERLAG SCHIELE UND SCHON GMBH, BERLIN, DE, Nr. 2, 1999, Seiten 50-57, XP009057734 ISSN: 0016-9781

## Beschreibung

Die Erfindung betrifft eine kalt aushärtende Aluminiumgusslegierung mit guter Warmfestigkeit zur Herstellung thermisch und mechanisch beanspruchter Gussbauteile.

Die Weiterentwicklung von Dieselmotoren mit dem Ziel einer verbesserten Verbrennung des Dieselkraftstoffes und einer höheren spezifischen Leistung führt u. a. zu erhöhtem Explosionsdruck und in der Folge zu einer auf das Zylinderkurbelgehäuse pulsierend einwirkenden mechanischen Last, die an den Werkstoff höchste Anforderungen stellt. Neben einer hohen Dauerfestigkeit ist eine Hochtemperatur-Wechselfestigkeit des Werkstoffes eine weitere Voraussetzung für dessen Verwendung zur Herstellung von Zylinderkurbelgehäusen.

Für thermisch beanspruchte Bauteile werden heute üblicherweise AISi-Legierungen eingesetzt, wobei die Warmfestigkeit durch Zulegieren von Cu erreicht wird. Kupfer erhöht allerdings auch die Warmrissneigung und wirkt sich negativ auf die Giessbarkeit aus. Anwendungen, bei denen insbesondere Warmfestigkeit gefordert wird, findet man hauptsächlich im Bereich der Zylinderköpfe im Automobilbau, siehe z.B. F. J. Feikus, "Optimierung von Aluminium-Silicium-Gusslegierungen für Zylinderköpfe", Giesserei-Praxis, 1999, Heft 2, S. 50-57.

Aus der US-A-3 868 250 ist eine warmfeste AIMgSi-Legierung zur Herstellung von Zylinderköpfen bekannt. Die Legierung enthält, nebst üblichen Zusätzen, 0,6 bis 4,5 Gew.-% Si, 2,5 bis 11 Gew.-% Mg, davon 1 bis 4,5 Gew.-% freies Mg, und 0,6 bis 1,8 Gew.-% Mn.

Die WO-A-9615281 offenbart eine Aluminiumlegierung mit 3,0 bis 6,0 Gew.-% Mg, 1,4 bis 3,5 Gew.-% Si, 0,5 bis 2,0 Gew.-% Mn, max. 0,15 Gew.-% Fe, max. 0,2 Gew.-% Ti und Aluminium als Rest mit weiteren Verunreinigungen einzeln max. 0,02 Gew.-%, insgesamt max. 0,2 Gew.-%. Die Legierung eignet sich zur Herstellung von Bauteilen mit hohen Anforderungen an die mechanischen Eigenschaften. Die Verarbeitung der Legierung erfolgt bevorzugt durch Druckgiessen, Thixocasting oder Thixoschmieden.

Aus der WO-A-0043560 ist eine ähnliche Aluminiumlegierung zur Herstellung von Sicherheitsbauteilen im Druckguss-, Squeezecasting-, Thixoforming- oder Thixoforging-Verfahren bekannt. Die Legierung enthält 2,5 - 7,0 Gew.-% Mg, 1,0 - 3,0 Gew.-% Si, 0,3 - 0,49 Gew.-% Mn, 0,1 - 0,3 Gew.-% Cr, max. 0,15 Gew.-% Ti, max. 0,15 Gew.-% Fe, max. 0,00005 Gew.-% Ca, max. 0,00005 Gew.-% Na, max. 0,0002 Gew.-% P, sonstige Verunreinigungen einzeln max. 0,02 Gew.-% und Aluminium als Rest.

Eine aus der EP-A-1 234 893 bekannte Gusslegierung vom Typ AIMgSi enthält 3,0 bis 7,0 Gew.-% Mg, 1,7 bis 3,0 Gew.-% Si, 0,2 bis 0,48 Gew.-% Mn, 0,15 bis 0,35 Gew.-% Fe, max. 0,2 Gew.-% Ti, wahlweise noch 0,1 bis 0,4 Gew.-% Ni sowie Aluminium als Rest und herstellungsbedingte Verunreinigungen einzeln max. 0,02 Gew.-%, insgesamt max. 0,2 Gew.-%, mit der weiteren Massgabe, dass Magnesium und Silizium in der Legierung im wesentlichen in einem Gewichtsverhältnis Mg : Si von 1,7 : 1 entsprechend der Zusammensetzung des quasi-binären Eutektikums mit den festen Phasen Al und Mg₂Si vorliegen. Die Legierung eignet sich zur Herstellung von Sicherheitsteilen im Fahrzeugbau durch Druckgiessen, Rheo- und Thixocasting.

Aus der EP-A-1 645 647 ist eine kalt aushärtende Gusslegierung bekannt. Die Legierung auf der Basis von Hüttenmetall der Reinheit Al 99,9 enthält 6 - 11 Gew.-% Si, 2,0 - 4,0 Gew.-% Cu, 0,65 - 1,0 Gew.-% Mn, 0,5 - 3,5 Gew.-% Zn, max. 0,55 Gew.-% Mg, 0,01 - 0,04 Gew.-% Sr, max. 0,2 Gew.-% Ti, max. 0,2 Gew.-% Fe sowie wahlweise mindestens eines der Elemente Silber 0,01 - 0,08, Samarium 0,01 - 1,0, Nickel 0,01 - 0,40, Cadmium 0,01 - 0,30, Indium 0,01 - 0,20 und Beryllium bis zu 0,001 Gew.-%. Eine beispielhaft angegebene Legierung weist folgende Zusammensetzung auf: Si 9%, Cu 2,7%, Mn 1%, Zn 2%, Sr 0,02%, Mg 0,5%, Fe 0,1%, Ti 0,1 %, Ag 0,1 %, Ni 0,45%, In 0,1 %, Be 0,0005%. Eine genormte Gusslegierung des Typs AISi9Cu3(Fe) ist als Legierung 226 (EN AC-46000) mit 8 - 11 Gew.-% Si, max. 1,30 Gew.-% Fe, 2 - 4 Gew.-% Cu, max. 0,55 Gew.-% Mn, 0,05 - 0,55 Gew.-% Mg max. 0,015 Gew.-% Cr, max. 0,55 Ni Gew.-%, max. 1,20 Gew.-% Zn, max. 0,35 Gew.-% Pb, max. 0,25 Gew.-% Sn, max. 0,25 Gew.-% Ti, andere einzeln max. 0,05 Gew.-%, insgesamt max. 0.25 Gew.-%, Rest Aluminium, bekannt.

Der Erfindung liegt die Aufgabe zugrunde, eine Aluminiumlegierung mit guter Warmfestigkeit zur Herstellung thermisch und mechanisch beanspruchter Bauteile zu schaffen. Die Legierung soll sich vor allem für den Druckguss, aber auch für den Schwerkraft-Kokillenguss, den Niederdruck-Kokillenguss und den Sandguss eignen.

Ein spezielles Ziel der Erfindung ist die Bereitstellung einer Aluminiumlegierung für im Druckgiessverfahren hergestellte Zylinderkurbelgehäuse von Verbrennungsmotoren, insbesondere Dieselmotoren.

Die aus der Legierung gegossenen Bauteile sollen nach einer Kaltaushärtung eine hohe Festigkeit aufweisen.

Zur erfindungsgemässen Lösung der Aufgabe führt, dass die Legierung
11,0 bis 12,0 Gew.-% Silizium
0,7 bis 2,0 Gew.-% Magnesium
0,1 bis 1 Gew.-% Mangan
max. 1 Gew.-% Eisen
max. 2 Gew.-% Kupfer
max. 2 Gew.-% Nickel
max. 1 Gew.-% Chrom
max. 1 Gew.-% Kobalt
max. 2 Gew.-% Zink
max. 0,25 Gew.-% Titan
max. 40 ppm Bor
optional 80 bis 300 ppm Strontium
sowie Aluminium als Rest mit weiteren Elementen und herstellungsbedingten Verunreinigungen einzeln max. 0,05 Gew.-%, insgesamt max. 0,2 Gew.-% enthält.

Eine erste bevorzugte Variante der erfindungsgemässen Legierung weist die folgenden bevorzugten Gehaltsbereiche für die nachfolgend angeführten Legierungselemente auf:
11,2 bis 11,8 Gew.-% Silizium
0,6 bis 0,9 Gew.-% Mangan
max. 0,15 Gew.-% Eisen
1,8 bis 2,0 Gew.-% Magnesium
1,8 bis 2,0 Gew.-% Kupfer
1,8 bis 2,0 Gew.-% Nickel
0,08 bis 0,25 Gew.-% Titan
20 bis 30 ppm Bor.

Eine zweite bevorzugte Variante der erfindungsgemässen Legierung weist die folgenden bevorzugten Gehaltsbereiche für die nachfolgend angeführten Legierungselemente auf:
11,2 bis 11,8 Gew.-% Silizium
0,6 bis 0,9 Gew.-% Mangan
max. 0,15 Gew.-% Eisen
1,8 bis 2,0 Gew.-% Magnesium
1,8 bis 2,0 Gew.-% Kupfer
1,8 bis 2,0 Gew.-% Nickel
0,6 bis 1,0 Gew.-% Kobalt
0,08 bis 0,25 Gew.-% Titan
20 bis 30 ppm Bor.

Eine dritte bevorzugte Variante der erfindungsgemässen Legierung weist die folgenden bevorzugten Gehaltsbereiche für die nachfolgend angeführten Legierungselemente auf:
11,2 bis 11,8 Gew.-% Silizium
0,6 bis 0,9 Gew.-% Mangan
max. 0,15 Gew.-% Eisen
0,7 bis 1,0 Gew.-% Magnesium
1,8 bis 2,0 Gew.-% Kupfer
0,5 bis 1,0 Gew.-% Chrom
1,7 bis 2,0 Gew.-% Zink
0,08 bis 0,25 Gew.-% Titan
20 bis 30 ppm Bor.

Durch Zugabe von Mangan kann das Kleben der Gussteile in der Form verhindert werden. Mangan trägt auch wesentlich zur Warmhärtung bei. Ein tiefer Eisengehalt führt zu einer hohen Dehnung und zur Reduzierung der Entstehungsgefahr von Fe-haltigen Platten, die zu einer erhöhten Lunkerbildung führen und das mechanische Bearbeitungsvermögen verschlechtern.

Der hohe Si-Gehalt führt zu einer sehr guten Giessbarkeit und zur Reduzierung der Lunkerbildung. Die naheutektische AI-Si Zusammensetzung erlaubt auch eine Reduzierung der Giesstemperatur und dadurch eine Erhöhung der Lebensdauer einer metallischen Form. Das hypoeutektische Si-Niveau wurde so gewählt, dass keine Si-Primärkristalle auftreten.

Durch Zugabe von Chrom können das Ausformverhalten der Legierung weiter verbessert und die Festigkeitswerte erhöht werden. Kobalt dient der Erhöhung der Warmfestigkeit. Titan und Bor dienen der Kornfeinung. Eine gute Kornfeinung trägt wesentlich zur Verbesserung der Giesseigenschaften und der mechanischen Eigenschaften bei.

Ein bevorzugter Anwendungsbereich der erfindungsgemässen Aluminiumlegierung ist die Herstellung thermisch und mechanisch beanspruchter Bauteile als Druck-, Kokillen- oder Sandguss, insbesondere für im Druckgiessverfahren hergestellte Zylinderkurbelgehäuse im Automobilbau.

Weitere Vorteile, Merkmale und Einzelheiten der Erfindung ergeben sich aus der nachfolgenden Beschreibung bevorzugter Ausführungsbeispiele.

Die erfindungsgemässen Legierungen wurden im Druckgiessverfahren zu Flachzugproben mit einer Wanddicke von 3 mm vergossen. Nach der Entnahme aus der Druckgiessform wurden die Proben in ruhiger Luft abgekühlt.

An den Zugproben wurden die mechanischen Eigenschaften Dehngrenze (Rp0.2), Zugfestigkeit (Rm) und Bruchdehnung (A) im Gusszustand bei Raumtemperatur (RT), 150 °C, 225 °C und 300 °C, sowie nach verschiedenen einstufigen Wärmebehandlungen von jeweils 500 Stunden bei 150 °C, 225 °C und 300 °C bei Raumtemperatur (RT) und bei der Wärmebehandlungstemperatur (WBT) bestimmt.

Die untersuchten Legierungen sind in Tabelle 1 zusammengestellt.

In den Tabellen 2, 3 und 4 sind die Ergebnisse der an Zugproben der Legierungen von Tabelle 1 im Gusszustand bei verschiedenen Temperaturen ermittelten mechanischen Eigenschaften zusammengestellt.

In den Tabellen 5, 6 und 7 sind die Ergebnisse der an Zugproben der Legierungen von Tabelle 1 nach einer Wärmebehandlung von 500 Stunden bei verschiedenen Temperaturen bei Rautemperatur (RT) und bei der Wärmebehandlungstemperatur (WBT) ermittelten mechanischen Eigenschaften zusammengestellt.

Die Ergebnisse der Langzeitversuche belegen die gute Warmfestigkeit der erfindungsgemässen Legierung.

**Tabelle 1: chemische Zusammensetzung der Legierungen in Gew.-%**

| **Legierung** | **Si** | **Mg** | **Mn** | **Fe** | **Cu** | **Ni** | **Cr** | **Co** | **Zn** | **Ti** |
|---|---|---|---|---|---|---|---|---|---|---|
| AlSi11Mg2Cu2Ni2 | 11,5 | 2,0 | 0,7 | 0,1 | 2,0 | 2,0 | | | | 0,19 |
| AlSillMg2Cu2Ni2Co | 11,7 | 1,9 | 0,7 | 0,1 | 1,9 | 1,9 | | 0,9 | | 0,18 |
| AlSi11Mg1Cu2Cr1Zn2 | 11,6 | 0,9 | 0,7 | 0.1 | 2,0 | | 0,7 | | 2,0 | 0,15 |

**Tabelle 2: Dehngrenze (Rp0.2) bei unterschiedlichen Temperaturen**

| **Legierung** | **Rp0.2 [MPa]** | | | |
|---|---|---|---|---|
| | RT | 150 °C | 225 °C | 300 °C |
| AISi11Mg2Cu2Ni2 | 300 | 315 | 243 | 117 |
| AISi11Mg2Cu2Ni2Co | 300 | 320 | 254 | 124 |
| AISi11Mg1Cu2Cr1Zn2 | 250 | 260 | 210 | 97 |

**Tabelle 3: Zugfestigkeit (Rm) bei unterschiedlichen Temperaturen**

| **Legierung** | **Rm [MPa]** | | | |
|---|---|---|---|---|
| | RT | 150 °C | 225 °C | 300 °C |
| AlSi11Mg2Cu2Ni2 | 320 | 350 | 280 | 160 |
| AlSi11Mg2Cu2Ni2Co | 349 | 340 | 290 | 180 |
| AlSi11Mg1Cu2Cr1Zn2 | 370 | 340 | 240 | 120 |

**Tabelle 4: Bruchdehnung (A) bei unterschiedlichen Temperaturen**

| **Legierung** | **A[%]** | | | |
|---|---|---|---|---|
| | RT | 150 °C | 225 °C | 300 °C |
| AISi11Mg2Cu2Ni2 | 0,3 | 0,6 | 1,2 | 10,7 |
| AISi11Mg2Cu2Ni2Co | 0,4 | 0,4 | 0,8 | 7 |
| AISi11Mg1Cu2Cr1Zn2 | 2 | 3,6 | 8,1 | 48 |

**Tabelle 5: Dehngrenze (Rp0.2) nach 500 h Wärmebehandlung bei unterschiedlichen Temperaturen, Prüfung bei RT und bei WBT**

| **Legierung** | **Rp0.2 [MPa]** | | | | | |
|---|---|---|---|---|---|---|
| | 150°C RT | 225°C RT | 300 °C RT | 150°C WBT | 225 °C WBT | 300 °C WBT |
| AISi11Mg2Cu2Ni2 | 300 | 200 | 110 | 310 | 150 | 55 |
| AISi11Mg1Cu2Cr1Zn2 | 300 | 175 | 100 | 275 | 135 | 50 |

**Tabelle 6: Zugfestigkeit (Rm) nach 500 h Wärmebehandlung bei unterschiedlichen Temperaturen, Prüfung bei RT und bei WBT**

| **Legierung** | **Rm [MPa]** | | | | | |
|---|---|---|---|---|---|---|
| | 150°C RT | 225°C RT | 300 °C RT | 150°C WBT | 225 °C WBT | 300 °C WBT |
| AISi11Mg2Cu2Ni2 | 310 | 270 | 250 | 330 | 220 | 105 |
| AISi11Mg1Cu2Cr1Zn2 | 380 | 300 | 230 | 325 | 180 | 70 |

**Tabelle 7: Bruchdehnung (A) nach 500 h Wärmebehandlung bei unterschiedlichen Temperaturen, Prüfung bei RT und bei WBT**

| **Legierung** | **A[%]** | | | | | |
|---|---|---|---|---|---|---|
| | 150°C RT | 225°C RT | 300 °C RT | 150°C WBT | 225 °C WBT | 300 °C WBT |
| AISi11Mg2Cu2Ni2 | 0,2 | 0,7 | 3,1 | 0,4 | 1,8 | 32 |
| AISi11Mg1Cu2Cr1Zn2 | 1,3 | 2,9 | 4,7 | 2,7 | 12 | 63 |

## Patentansprüche

1. Kaltaushärtende Aluminiumgusslegierung mit guter Warmfestigkeit zur Herstellung thermisch und mechanisch beanspruchter Gussbauteile, **dadurch gekennzeichnet, dass** die Legierung
11,0 bis 12,0 Gew.-% Silizium
0,7 bis 2,0 Gew.-% Magnesium
0,1 bis 1 Gew.-% Mangan
max. 1 Gew.-% Eisen
max. 2 Gew.-% Kupfer
max. 2 Gew.-% Nickel
max. 1 Gew.-% Chrom
max. 1 Gew.-% Kobalt
max. 2 Gew.-% Zink
max. 0,25 Gew.-% Titan
max. 40 ppm Bor
optional 80 bis 300 ppm Strontium
sowie Aluminium als Rest mit weiteren Elementen und herstellungsbedingten Verunreinigungen einzeln max. 0,05 Gew.-%, insgesamt max. 0,2 Gew.-% enthält.

2. Aluminiumlegierung nach Anspruch 1, **gekennzeichnet durch**
11,2 bis 11,8 Gew.-% Silizium
0,6 bis 0,9 Gew.-% Mangan
max. 0,15 Gew.-% Eisen
1,8 bis 2,0 Gew.-% Magnesium
1,8 bis 2,0 Gew.-% Kupfer
1,8 bis 2,0 Gew.-% Nickel
0,08 bis 0,25 Gew.-% Titan
20 bis 30 ppm Bor.

3. Aluminiumlegierung nach Anspruch 1, **gekennzeichnet durch**
11,2 bis 11,8 Gew.-% Silizium
0,6 bis 0,9 Gew.-% Mangan
max. 0,15 Gew.-% Eisen
1,8 bis 2,0 Gew.-% Magnesium
1,8 bis 2,0 Gew.-% Kupfer
1,8 bis 2,0 Gew.-% Nickel
0,6 bis 1,0 Gew.-% Kobalt
0,08 bis 0,25 Gew.-% Titan
20 bis 30 ppm Bor.

4. Aluminiumlegierung nach Anspruch 1, **gekennzeichnet durch**
11,2 bis 11,8 Gew.-% Silizium
0,6 bis 0,9 Gew.-% Mangan
max. 0,15 Gew.-% Eisen
0,7 bis 1,0 Gew.-% Magnesium
1,8 bis 2,0 Gew.-% Kupfer
0,5 bis 1,0 Gew.-% Chrom
1,7 bis 2,0 Gew.-% Zink
0,08 bis 0,25 Gew.-% Titan
20 bis 30 ppm Bor.

5. Verwendung einer Aluminiumlegierung nach einem der Ansprüche 1 bis 4 für im Druck- Kokillen- oder Sandgiessverfahren hergestellte, thermisch und mechanisch beanspruchte Bauteile.

6. Verwendung nach Anspruch 5 für im Druckgiessverfahren hergestellte Zylinderkurbelgehäuse im Automobilbau.

7. Verwendung einer Aluminiumlegierung nach einem der Ansprüche 1 bis 4 für im Druckgiessverfahren hergestellte Sicherheitsteile im Automobilbau.

8. Gussbauteil aus einer kalt aushärtenden Aluminiumgusslegierung mit guter Warmfestigkeit nach einem der Ansprüche 1 bis 4.

## Claims

1. Cold-hardening aluminium casting alloy with good thermal stability for the production of thermally and mechanically stressed cast components, **characterized in that** the alloy contains
from 11.0 to 12.0 wt% silicon
from 0.7 to 2.0 wt% magnesium
from 0.1 to 1 wt% manganese
at most 1 wt% iron
at most 2 wt% copper
at most 2 wt% nickel
at most 1 wt% chromium
at most 1 wt% cobalt
at most 2 wt% zinc
at most 0.25 wt% titanium
40 ppm boron
optionally from 80 to 300 ppm strontium
and aluminium as the remainder with further elements and impurities due to production individually at most 0.05 wt%, in total at most 0.2 wt%.

2. Aluminium alloy according to Claim 1,
**characterized by**
from 11.2 to 11.8 wt% silicon
from 0.6 to 0.9 wt% manganese
at most 0.15 wt% iron
from 1.8 to 2.0 wt% magnesium
from 1.8 to 2.0 wt% copper
from 1.8 to 2.0 wt% nickel
from 0.08 to 0.25 wt% titanium
from 20 to 30 ppm boron.

3. Aluminium alloy according to Claim 1, **characterized by**
from 11.2 to 11.8 wt% silicon
from 0.6 to 0.9 wt% manganese
at most 0.15 wt% iron
from 1.8 to 2.0 wt% magnesium
from 1.8 to 2.0 wt% copper
from 1.8 to 2.0 wt% nickel
from 0.6 to 1.0 wt% cobalt
from 0.08 to 0.25 wt% titanium
from 20 to 30 ppm boron.

4. Aluminium alloy according to Claim 1, **characterized by**
from 11.2 to 11.8 wt% silicon
from 0.6 to 0.9 wt% manganese
at most 0.15 wt% iron
from 0.7 to 1.0 wt% magnesium
from 1.8 to 2.0 wt% copper
from 0.5 to 1.0 wt% chromium
from 1.7 to 2.0 wt% zinc
from 0.08 to 0.25 wt% titanium
from 20 to 30 ppm boron.

5. Use of an aluminium alloy according to one of Claims 1 to 4 for thermally and mechanically stressed cast components produced by the die-casting, mould casting or sand casting method.

6. Use according to Claim 5 for cylinder crank cases in automotive manufacturing produced by the die-casting method.

7. Use of an aluminium alloy according to one of Claims 1 to 4 for safety parts in automotive manufacturing produced by the die-casting method.

8. Cast component made of a cold-hardening aluminium casting alloy with good thermal stability according to one of Claims 1 to 4.

## Revendications

1. Alliage d'aluminium de moulage durcissant à froid présentant une bonne résistance aux hautes températures pour la fabrication de pièces coulées soumises à une contrainte thermique et mécanique, **caractérisé en ce que** l'alliage contient
11,0 à 12,0 % en poids de silicium,
0,7 à 2,0 % en poids de magnésium,
0,1 à 1 % en poids de manganèse,
max. 1 % en poids de fer,
max. 2 % en poids de cuivre,
max. 2 % en poids de nickel,
max. 1 % en poids de chrome,
max. 1 % en poids de cobalt,
max. 2 % en poids de zinc,
max. 0,25 % en poids de titane,
max. 40 ppm de bore,
en option 80 à 300 ppm de strontium,
le reste étant constitué d'aluminium et d'autres éléments et des impuretés inévitables représentant à titre individuel max. 0,05 % en poids et en tout max. 0,2 % en poids.

2. Alliage d'aluminium selon la revendication 1, **caractérisé par**
11,2 à 11,8 % en poids de silicium,
0,6 à 0,9 % en poids de manganèse,
max. 0,15 % en poids de fer,
1,8 à 2,0 % en poids de magnésium,
1,8 à 2,0 % en poids de cuivre,
1,8 à 2,0 % en poids de nickel,
0,08 à 0,25 % en poids de titane,
20 à 30 ppm de bore.

3. Alliage d'aluminium selon la revendication 1, **caractérisé par**
11,2 à 11,8 % en poids de silicium,
0,6 à 0,9 % en poids de manganèse,
max. 0,15 % en poids de fer,
1,8 à 2,0 % en poids de magnésium,
1,8 à 2,0 % en poids de cuivre,
1,8 à 2,0 % en poids de nickel,
0,6 à 1,0 % en poids de cobalt,
0,08 à 0,25 % en poids de titane,
20 à 30 ppm de bore.

4. Alliage d'aluminium selon la revendication 1, **caractérisé par**
11,2 à 11,8 % en poids de silicium,
0,6 à 0,9 % en poids de manganèse,
max. 0,15 % en poids de fer,
0,7 à 1,0 % en poids de manganèse,
1,8 à 2,0 % en poids de cuivre,
0,5 à 1,0 % en poids de chrome,
1,7 à 2,0 % en poids de zinc,
0,08 à 0,25 % en poids de titane,
20 à 30 ppm de bore.

5. Utilisation d'un alliage d'aluminium selon l'une des revendications 1 à 4 pour des composants soumis à des contraintes thermiques et mécaniques, fabriqués par coulée sous pression, coulée en lingotière ou coulée en sable.

6. Utilisation selon la revendication 5 pour des carters moteurs fabriqués par le procédé de coulée sous pression en construction automobile.

7. Utilisation d'un alliage d'aluminium selon l'une des revendications 1 à 4 pour des pièces de sécurité fabriquées par le procédé de coulée sous pression en construction automobile.

8. Composant moulé constitué d'un alliage d'aluminium de moulage durcissant à froid, présentant une bonne résistance aux hautes températures, selon l'une des revendications 1 à 4.
